# EUROPÄISCHE PATENTSCHRIFT

(11) **EP 2 609 251 B1**
(45) Veröffentlichungstag und Bekanntmachung des Hinweises auf die Patenterteilung: **12.10.2016**
(21) Anmeldenummer: 11752169.0
(22) Anmeldetag: 23.08.2011
(51) Int. Cl.: D21H 17/67, D21H 27/26, B44C 5/04, D21H 19/38, D21H 19/40, D21H 21/28

(54) **VERFAHREN ZUR HERSTELLUNG VON DEKORPAPIER, SOWIE PAPIERGERÜST ZUR HERSTELLUNG VON DEKORPAPIER**
METHOD FOR PRODUCING DECORATIVE PAPER, AND PAPER STRUCTURE FOR PRODUCING DECORATIVE PAPER
PROCÉDÉ POUR FABRIQUER DU PAPIER DÉCORATIF, AINSI QUE SUPPORT PAPIER POUR LA FABRICATION DE PAPIER DÉCORATIF

(30) Priorität: 26.08.2010 DE 102010035436
(43) Veröffentlichungstag der Anmeldung: 03.07.2013
(73) Patentinhaber: Interprint GmbH, 59759 Arnsberg (DE)
(72) Erfinder: KLEINERÜSSKAMP, Heinz, 59823 Arnsberg (DE); SUUR-NUUJA, Kimmo, 59755 Arnsberg (DE)
(74) Vertreter: Brune, Axel
(86) Internationale Anmeldenummer: PCT/EP2011/064488
(87) Internationale Veröffentlichungsnummer: WO 2012/025537

(56) Entgegenhaltungen:
- WO-A1-2009/080376
- DE-A1-102007 029 540
- DE-C1- 10 134 302
- US-A- 4 616 061
- US-A1- 2008 090 032
- US-B1- 6 709 764

## Beschreibung

Die vorliegende Erfindung betrifft ein Verfahren zur Herstellung von Dekorpapier gemäß dem Oberbegriff des Anspruchs 1.

Papier, insbesondere unbedrucktes Papier, wird aus einem flüssigen Papierbrei hergestellt. Der Papierbrei wird getrocknet und zu unbedrucktem Papier weiterverarbeitet. Die hierzu verwendeten Herstellverfahren sind dem Fachmann hinreichend bekannt.

Bedrucktes Dekorpapier wird im Wesentlichen dadurch hergestellt, dass ein beim Drucker, insbesondere beim Dekorhersteller, angeliefertes unbedrucktes Papier in einer Druckmaschine mit dem gewünschten Druck, insbesondere Dekor, bedruckt wird. Es entsteht entsprechend bedrucktes Dekorpapier.

Dieses bedruckte Dekorpapier kann in der Holzwerkstoffindustrie zum Beschichten von Trägermaterialien wie beispielsweise Spanplatten, MDF-Platten o. ä. eingesetzt werden. Dazu werden die mit einem Motiv bedruckten Papiere, insbesondere Dekorpapiere, mit einem duroplastischen Harz wie Melamin-Formaldehydharz, Urea-Melamin-Formaldehydharz oder einem anderen geeigneten Harz imprägniert, getrocknet und anschließend unter hohem Druck und hoher Temperatur auf den Werkstoff gepresst. Die Werkstoffe werden zu Möbeloberflächen, Laminatböden o. ä. weiterverarbeitet.

Alternativ kann auch sogenanntes Uni-Papier, sprich nicht bedrucktes Papier, mit dem oben skizzierten Verfahren auf die Trägermaterialien aufgebracht werden. Dann ist die Färbung des unbedruckten Papiers das Dekor. Das Bedrucken entfällt.

Für die Herstellung verschiedener Arten von sowohl unbedrucktem, als auch bedrucktem Dekorpapier werden jeweils verschiedene Arten von unbedrucktem Papier benötigt. Die Arten von unbedrucktem Papier unterscheiden sich im Wesentlichen durch ihre Zusammensetzung, insbesondere hinsichtlich der Faserstoffe, Leim- bzw. Imprägnierstoffe, Pigmentierung, Füllstoffe und Hilfsstoffe. Die Zusammensetzung des unbedruckten Papiers wird wiederum im Wesentlichen durch die Zusammensetzung des Papierbreis vorbestimmt.

Aus dieser Abhängigkeit resultieren einige Nachteile. Es müssen verschiedene Arten von unbedruckten Papieren vorgehalten werden, um beispielsweise flexibel auf den jeweiligen Bedarf an Dekorpapier reagieren zu können. Alternativ müssen lange Lieferzeiten des Dekorpapiers in Kauf genommen werden, wenn das für das Dekorpapier benötigte unbedruckte Papier erst produziert und angeliefert werden muss.

Diverse Verfahren zur Herstellung von Dekorpapier sind beispielsweise aus den Druckschriften DE 10 2007 029 540 A1, WO 2009/080376 A1, US 2008/090032 A1, DE 101 34 302 C1 und US 6 709 764 B1 bekannt geworden.

Hier setzt die vorliegende Erfindung an und macht es sich zur Aufgabe ein verbessertes Verfahren zur Herstellung von Dekorpapier, vorzuschlagen, insbesondere ein Verfahren vorzuschlagen, welches die oben skizzierten Nachteile überwindet.

Erfindungsgemäß wird diese Aufgabe dadurch gelöst, dass als unbedrucktes Papier ein Papiergerüst mit nur einem geringen Anteil von Füllstoffen, der vorzugsweise kleiner gleich 50% (Gewichtsprozent) der finalen Füllstoffmenge ist, verwendet wird und eine Füllstoffzusammensetzung auf das Papiergerüst aufgebracht wird, wobei die Füllstoffmenge in dem Papiergerüst vor dem Auftragen der Füllstoffzusammensetzung maximal 50 Gewichtsprozent der Füllstoffmenge beträgt, die in dem herzustellenden Dekorpapier enthalten sein soll.

Als Füllstoffe, die sich bereits in dem Papiergerüst befinden, kommen hier Kaofin oder ein anderer geeigneter Füllstoff, beispielsweise Stearin, TiO₂, Talkum, Gips, Bariumsulfat, Kreide und/oder Titanweiß in Frage. Das Papiergerüst stellt im Wesentlichen ein universell anpassbares Ausgangsmaterial für die Herstellung von Dekorpapier dar. Die Anpassung des Papiergerüsts an die Anforderungen für das Dekorpapier geschieht im Wesentlichen dadurch, dass eine Füllstoffzusammensetzung auf das Papiergerüst aufgetragen, insbesondere aufgesprüht oder aufgedruckt, wird. Dies kann "vor Ort" in der Druckerei geschehen, so dass der Drucker aus dem Papiergerüst nahezu jedes Dekorpapier herstellen kann. Entsprechend ist die Druckerei nicht auf die Lieferzeiten des jeweils benötigten unbedruckten Papiers angewiesen, sondern kann dieses aus dem "universellen" Papiergerüst selbst herstellen. Die Lagerhaltung wird wesentlich vereinfacht, da letztendlich nur noch das Papiergerüst und die jeweiligen Füllstoffe bevorratet werden müssen.

Weitere vorteilhafte Ausgestaltungen der vorgeschlagenen Erfindung ergeben sich insbesondere aus den Merkmalen der Unteransprüche. Die Merkmale der verschiedenen Ansprüche können beliebig miteinander kombiniert werden.

Zur Herstellung eines bedruckten Dekorpapiers kann vorteilhafterweise vorgesehen sein, dass das gemäß dem erfindungsgemäßen Verfahren hergestellte unbedruckte Dekorpapier bedruckt wird. Dies geschieht vorzugsweise nach dem Aufbringen der Füllstoffzusammensetzung.

Es ist vorteilhafterweise vorgesehen, dass das Papiergerüst Faserstoffe, Leim- bzw. Imprägnierstoffe und/oder Hilfsstoffe aufweist. Ansonsten ist das Papiergerüst füllstoffarm. Als Faserstoffe kommen beispielsweise Holzschliff, Halbzelistoffe, Zellstoffe und andere Fasern in Frage. Als Leim- bzw. Imprägnierstoffe, kommen insbesondere Harze, Paraffine und/oder Wachse zur Anwendung. Als Hilfsstoffe kommen beispielsweise Wasser, Farbstoffe, Entschäumer, Dispergiermittel, Retentionsmittel, Flockungsmittel, Netzmittel und/oder Nassfestmittel zum Einsatz.

Als Füllstoffe, die in der Füllstoffzusammensetzung zum Einsatz kommen, bieten sich beispielsweise Kaolin, Stearin, TiO₂, Talkum, Gips, Bariumsulfat, Kreide und/oder Titanweiß an. Eine Erhöhung der Opazität kann beispielsweise durch eine Beimischung von TiO₂ zu der Füllstoffzusammensetzung erzielt werden. Dies führt zu einer höheren Konzentration von TiO₂ in den oberen Bereichen des Dekorpapiers. Die höhere Flächenkonzentration des TiO₂ führt zu einer besseren Lichtabsorption und somit zu einer höheren Opazität, als bei einer Verteilung der gleichen Menge TiO₂ in dem gesamten Dekorpapier. Ein Dekorpapier gleicher Opazität kann somit mit weniger TiO₂ hergestellt werden.

Es kann ferner vorteilhafterweise vorgesehen sein, dass die Füllstoffzusammensetzung, neben einem Füllstoff bzw. Füllstoffen, eine anionische, polycarbonathaltige aliphatische Polyurethandispersion enthält. Ein sich hieraus ergebender Vorteil besteht beispielsweise in der Einsparung von Imprägnierharzen. Wenn, wie hier vorgeschlagen, eine aliphatische, polycarbonathaltige anionische Polyurethandispersion Bestandteil der Füllstoffzusammensetzung ist, kann die zum Imprägnieren notwendige Menge Melamin-Formaldehyd Harze oder Urea-Melamin-Formaldehydharzegemischen oder ähnlicher Harze entsprechend reduziert werden.

Es kann ferner vorteilhafterweise vorgesehen sein, dass die Füllstoffzusammensetzung, neben einem Füllstoff bzw. Füllstoffen, eine Acrylatdispersion enthält. Die Acrylatdispersion ist ein zu der anionischen, polycarbonathaltigen, aliphatischen Polyurethandispersion alternatives Bindemittel in dem aufgebrachten Füllstoff. Es bewirkt somit im Wesentlichen, dass die Haftung sichergestellt wird.

Es hat sich ferner gezeigt, dass speziell unter Verwendung einer anionischen, polycarbonathaltigen aliphatischen Polyurethandispersion als Bestandteil der Füllstoffzusammensetzung das TiO₂ besser auf der Oberfläche des Dekorpapiers fixiert ist. Eine mangelhafte Fixierung von TiO₂ führt in der Weiterverarbeitung, speziell bei einer Imprägnierung der Dekorpapiere, zu Qualitätseinbußen durch Kontamination der Imprägnierharze. Dies tritt bevorzugt bei hohen TiO₂ Konzentrationen in den Dekorpapieren, auf, da dann die TiO₂ Konzentration in Konkurrenz zur Bindemittelkonzentration tritt.

Durch eine Fixierung des Papiergerüstes mit einer anionischen, polycarbonathaltigen aliphatischen Polyurethandispersion reduziert sich ferner das Wachstum des Dekorpapiers unter Aufnahme einer Flüssigkeit wie Wasser oder Imprägnierharz. Insbesondere bei der Herstellung von Fußbodenlaminaten muss das Wachstum des Dekorpapiers sehr genau kontrolliert werden, damit die Breite einzelner Paneele mit der Breite der aufgedruckten Dekoration der Paneele übereinstimmt. Eine bessere Fixierung des Papiergerüstes führt zu einer besseren Vorhersagbarkeit des Wachstums des Dekorpapiers und somit zu weniger Ausschuss.

Es hat sich ferner gezeigt, dass ein Papiergerüst welches mit einer Füllstoffzusammensetzung behandelt worden ist, die zusätzlich eine anionische, polycarbonathaltige aliphatische Polyurethandispersion enthält, nach der Weiterverarbeitung elastischer ist als ein Dekorpapier mit einem anderen Bindemittel. Dies zeigt sich speziell in der Außenanwendung, wo wechselnde Temperatur und Feuchtebelastungen zu Rissbildung in der Oberfläche des verarbeiteten Werkstoffs führen können. Die Neigung zur Rissbildung reduziert sich deutlich, wenn in dem Papiergerüst die Bindung der Füllstoffe unter Verwendung einer anionischen, polycarbonathaltigen aliphatischen Polyurethandispersion sichergestellt wird.

Wenn beispielsweise Füllstoffe unter Verwendung einer anionischen, polycarbonathaltigen aliphatischen Polyurethandispersion in der Füllstoffzusammensetzung an das Papiergerüst gebunden werden, wird die Phototropie, d. h. die reversible Veränderung einer Farbe nach Bestrahlen mit Licht, herabgesetzt, sprich die Lichtechtheit erhöht. Im jetzigen Stand der Technik müssen Dekorpapiere mit lichtechten Pigmenten so bedruckt werden, dass die Dekorpapiere möglichst vollständig abgedeckt werden. Hieraus ergeben sich Beschränkungen in der Auswahl des Dekors und es muss eine große Menge teurere Farbe mit Pigmenten mit hoher Lichtechtheit aufgebracht werden.

In einer weiteren vorteilhaften Weiterbildung der vorgeschlagenen Erfindung kann vorgesehen sein, dass die Füllstoffzusammensetzung Pigmente, wie beispielsweise FeO, organische Pigmente oder Metalleffektpigmente, wie beispielweise Perlmutt enthält. Es lassen sich somit bei geeigneter Pigmentmischung alle Papierfärbungen aus dem Papiergerüst herstellen. Eine Lagerhaltung unterschiedlicher Papierfärbungen ist nicht mehr notwendig.

In einer weiteren vorteilhaften Weiterbildung der vorgeschlagenen Erfindung kann vorgesehen sein, dass die Füllstaffzusammensetzung Additive, wie Kieselsäure enthält. Durch den Einsatz von Kieselsäure erhöht sich die Kratzfestigkeit des Dekorpapiers nachdem es auf einen Holzwerkstoffträger aufgebracht ist.

Es kann vorteilhafterweise vorgesehen sein, dass 3 - 15 g / qm Füllstoffzusammensetzung auf das Papiergerüst aufgetragen wird. Damit kann die Opazität des Dekorpapiers gezielt eingestellt werden. Die Opazität von Dekorpapieren ist in der Regel höher als sie für das gedruckte Dekor notwendig wäre, da in der Herstellung der Dekorpapiere davon ausgegangen werden muss, dass der Fall eintreten kann, dass nur eine geringe Menge opaker Farbe auf die Dekorpapiere aufgedruckt wird. Trotzdem muss die Opazität dann noch hoch genug sein, einen unter den Dekorpapieren liegenden Holzwerkstoffträger abzudecken. Da der Drucker weiß, wie opak die auf die Dekorpapiere aufgedruckte Farbe ist, kann die Opazität des Dekorpapiers gezielt vom Drucker eingestellt werden. Hieraus ergeben sich Kostenvorteile.

In einer weiteren vorteilhaften Ausgestaltung des vorgeschlagenen Verfahrens kann vorgesehen sein, dass die Füllstoffzusammensetzung mindestens auf die Oberseite, d.h. der ggf. zu bedruckenden oder auf dem Holzwerkstoff sichtbaren Seite, vorzugsweise auch auf die Unterseite des Papiergerüstes aufgetragen wird. Ein seitliches Aufrichten der Papierkanten, das sogenannte Schüsseln oder Curling, wird durch einen symmetrischeren Aufbau minimiert. Das Papier lässt sich leichter verarbeiten.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
Fig. 1 eine schematische Darstellung des erfindungsgemäßen Verfahrens;
Fig. 2 ein Papiergerüst gemäß dem erfindungsgemäßen Verfahren;
Fig. 3 ein gemäß dem erfindungsgemäßen Verfahren hergestelltes unbedrucktes Dekorpapier (Uni-Papier);
Fig. 4 ein gemäß dem erfindungsgemäßen Verfahren hergestelltes bedrucktes Dekorpapier.

Folgende Bezugszeichen werden in den Figuren verwendet:
1 Papiergerüst
2 Füllstoffzusammensetzung
3 Druckschicht / Farbe

Das erfindungsgemäße Verfahren soll nachfolgend, auch unter Berücksichtigung vor- und nachgelagerter Verfahrensschritte, näher beschrieben werden. Die Beschreibung erfolgt schematisch, so dass nicht näher auf dem Fachmann ohnehin bekannte bzw. geläufige Verfahrensdetails bzw. Verfahrenszwischenschritte eingegangen wird.

Ein erfindungsgemäßes Verfahren zur Herstellung von Dekorpapier umfasst mindestens das Auftragen einer Füllstoffzusammensetzung 2 auf ein füllstoffarmes Papiergerüst 1. Ergebnis dieses Verfahrensschrittes ist ein unbedrucktes Dekorpapier (Uni-Papier). In einem nachfolgenden Verfahrensschritt kann ein Bedrucken des unbedruckten Dekorpapiers stattfinden. Ergebnis dieses Verfahrensschrittes ist entsprechend ein bedrucktes Dekorpapier mit einer Druckschicht 3.

Dem oben skizzierten Verfahrensschritten ist die eigentliche Herstellung des Papiergerüstes, die im Wesentlichen bei einem Papierhersteller vollzogen wird, vorgelagert. Zum besseren Verständnis der Erfindung soll hier ebenfalls kurz auf den vorgelagerten Herstellungsprozess des Papiergerüstes eingegangen werden.

Es wird zunächst ein flüssiger Papierbrei hergestellt, der eine geringe Menge an Füllstoff, wie beispielsweise Kaolin, Stearin, TiO₂, Talkum, Gips, Bariumsulfat, Kreide und/oder Titanweiß enthält. Der Papierbrei sollte insbesondere
- Faserstoffe, beispielsweise Holzschliff, Halbzellstoffe, Zellstoffe, andere Fasern ggf. auch
- Leim- und Imprägnierstoffe, insbesondere Harze, Paraffine, Wachse und/oder
- Hilfsstoffe, insbesondere Wasser, Farbstoffe, Entschäumer, Dispergiermittel, Retentionsmittel, Flockungsmittel, Netzmittel, Nassfestmittel

### enthalten.

Der füllstoffarme Papierbrei wird in einer an sich bekannten Art und Weise in einer Papiermaschine zu einem flächigen Papiergerüst 1 weiterverarbeitet.

Das Papiergerüst sollte demnach im Wesentlichen ebenfalls
- Faserstoffe, beispielsweise Holzschliff, Halbzellstoffe, Zellstoffe, andere Fasern ggf. auch
- Leim- und Imprägnierstoffe, insbesondere Harze, Paraffine, Wachse und/oder
- Hilfsstoffe, insbesondere Wasser, Farbstoffe, Entschäumer, Dispergiermittel, Retentionsmittel, Flockungsmittel, Netzmittel, Nassfestmittel

### enthalten.

Das Papiergerüst 1 ist mit nur einem geringen Anteil an Füllstoffen, wie beispielsweise Kaolin, Stearin, TiO₂, Kieselsäure, Talkum, Gips, Bariumsulfat, Kreide und/oder Titanweiß ausgestattet. Die Füllstoffmenge in dem Papiergerüst vor dem Auftragen der Füllstoffzusammensetzung soll maximal 50 Gewichtsprozent der Füllstoffmenge betragen, die in dem herzustellenden Dekorpapier enthalten sein soll (finale Füllstoffmenge). Ein gewisser Anteil von Füllstoffen kann vorteilhafterweise als Kleber im Papiergerüst vorhanden sein. Die dort verwendeten Füllstoffe wie Kaolin sind preiswert und nur wenig opak. Das Papiergerüst als solches ist ebenfalls wenig opak.

Das Papiergerüst 1 liegt beispielsweise als Papierstreifen vor, der auf einer Rolle aufgerollt ist. Denkbar sind selbstverständlich auch andere Formen, wie beispielsweise einzelne Blätter in rechteckigen oder quadratischen Formaten.

Die Herstellung des Papiergerüstes erfolgt in der Regel in einer Papierfabrik. Das Papiergerüst wird in der Regel zur weiteren Verarbeitung in eine Druckerei geliefert. Ein derartiges Papiergerüst ist schematisch in Fig. 2 dargestellt.

Das füllstoffarme Papiergerüst wird in der Druckerei zunächst einer Beschichtungsanlage zugeführt. In der Beschichtungsanlage wird eine Füllstoffzusammensetzung 2, insbesondere in flüssiger Form, auf das Papiergerüst aufgetragen. Es werden etwa 3 - 15 g / qm Füllstoffzusammensetzung aufgetragen. Durch die Menge der aufgebrachten Füllstoffzusammensetzung wird die Opazität des unbedruckten bzw. bedruckten Dekorpapiers eingestellt. Vorzugsweise wird die Füllstoffzusammensetzung auf der Oberseite ggf. auch auf der Unterseite des Papiergerüstes aufgetragen. Hieraus ergibt sich in der Regel eine hohe Konzentration der Füllstoffe in dieser Lage. Ein besonderes Augenmerk der Erfindung besteht insbesondere darin, die opaken Füllstoffe nur auf der Oberfläche zu konzentrieren.

Die Füllstoffzusammensetzung 2 enthält - neben Wasser oder anderen Lösungsmitteln - Füllstoffe, wie beispielsweise Kaolin, Stearin, TiO₂, Talkum, Gips, Bariumsulfat, Kreide und/oder Titanweiß.

Die Füllstoffzusammensetzung 2 kann zusätzlich Additive wie Kieselsäure enthalten.

Die Füllstoffzusammensetzung 2 kann ferner zusätzlich als Bindemittel eine anionische, polycarbonathaltige aliphatische Polyurethandispersion enthalten. Eine derartige Dispersion ist beispielsweise unter dem Markennamen Bayhydrol der Firma Bayer bekannt geworden (Bayhydrol ist eine eingetragene Marke der Firma Bayer). Als Bindemittel können auch Acrylatdispersionen oder Kaseindispersionen in die Füllstoffzusammensetzung eingearbeitet werden.

Die Füllstoffzusammensetzung 2 kann zusätzlich Pigmente, wie beispielsweise FeO, organische Pigmente, Metalleffektpigmente z.B. Perlmutt und Additive enthalten.

Ergebnis dieses Beschichtungsvorgangs ist ein unbedrucktes Dekorpapier. Dieses unbedruckte Dekorpapier kann bereits als sogenanntes Uni-Papier, d.h. Dekorpapier welches ggf. nur eine Färbung aufweist, auf ein Trägermaterial aufgebracht werden. Es hat sich gezeigt, dass ein so hergestelltes unbedrucktes Dekorpapier eine hohe Opazität aufweist, ohne dass es in einem weiteren Verfahrensschritt beduckt werden muss. Der Vorteil gegenüber derzeitig genutzten Uni-Papieren liegt darin, dass hier das Flächengewicht bei gleicher Opazität geringer ist. Hieraus ergeben sich Kostenvorteile, da Uni-Papiere mit geringerem Flächengewicht eingesetzt werden können. Ein derartiges unbedrucktes Dekorpapier ist schematisch in Fig. 3 dargestellt. Grundsätzlich dringt die aufgebrachte Füllstoffdispersion zu einem gewissen, jedoch zu vernachlässigendem Grad in das Papiergerüst ein. Die Fig. 3 ist insofern vorwiegend schematisch zu verstehen.

Alternativ kann das unbedruckte Dekorpapier in einem zusätzlichen Verfahrensschritt bedruckt werden. Hier kommen der Rotationstiefdruck, der Flexodruck, der Digitaldruck oder ein anderes geeignetes Druckverfahren in Frage. Als Ergebnis ergibt sich ein bedrucktes Dekorpapier, welches ebenfalls auf ein Trägermaterial aufgebracht werden kann. Die hierzu geläufigen Verfahren sind dem Fachmann hinreichend bekannt, so dass an dieser Stelle keine weiteren Erläuterungen notwendig sind. Ein bedrucktes Dekorpapier ist schematisch in Fig. 4 dargestellt.

Das erfindungsgemäße Verfahren geht grundsätzlich davon aus, dass das Papiergerüst 1 bei einem Papierhersteller hergestellt und in der Druckerei mit der gewünschten Füllstoffzusammensetzung 2 beschichtet wird. Denkbar ist jedoch ebenfalls, dass das Papiergerüst bei dem Papierhersteller gelagert wird und bereits bei dem Papierhersteller nach den Anforderungen der Druckerei mit der Füllstoffzusammensetzung beschichtet wird. Auch hier ergeben sich Vorteile für den gesamten Herstellungsprozess des Dekorpapiers, da auch in diesem Fall der Lageraufwand sinkt und die Herstellungszeit für das gewünschte Dekorpapier deutlich sinken kann.

Ferner sei angemerkt, dass das vorgeschlagene Verfahren nicht das sogenannte "coating" von Papier, beispielsweise durch Leime, etc., beschreibt, welches beispielsweise zur Oberflächenglättung des Papiers eingesetzt wird.

## Patentansprüche

1. Verfahren zur Herstellung von Dekorpapier aus unbedrucktem Papier, **dadurch gekennzeichnet dass**
- als unbedrucktes Papier ein Papiergerüst (1) mit nur einem geringen Anteil an Füllstoff verwendet wird,
- zur Herstellung eines unbedruckten Dekorpapiers eine Füllstoffzusammensetzung (2) auf das Papiergerüst (1) aufgebracht wird, wobei
- die Füllstoffmenge in dem Papiergerüst (1) vor dem Auftragen der Füllstoffzusammensetzung (2) maximal 50 Gewichtsprozent der Füllstoffmenge beträgt, die in dem herzustellenden Dekorpapier enthalten sein soll.

2. Verfahren nach Anspruch 1, **dadurch gekennzeichnet, dass** zur Herstellung eines bedruckten Dekorpapier das unbedruckte Dekorpapier bedruckt wird.

3. Verfahren nach mindestens einem der vorhergehenden Ansprüche, **dadurch gekennzeichnet, dass** das Papiergerüst (1) Faserstoffe, Leim- bzw. Imprägnierstoffe und/oder Hilfsstoffe enthält.

4. Verfahren nach mindestens einem der vorhergehenden Ansprüche, **dadurch gekennzeichnet, dass** die Füllstoffzusammensetzung (2) mindestens einen Füllstoff, wie beispielsweise Kaolin, Stearin, TiO₂, Talkum, Gips, Bariumsulfat, Kreide und/oder Titanweiß, enthält.

5. Verfahren nach mindestens einem der vorhergehenden Ansprüche, **dadurch gekennzeichnet, dass** die Füllstoffzusammensetzung (2) eine anionische, polycarbonathaltige aliphatische Polyurethandispersion enthält.

6. Verfahren nach mindestens einem der vorhergehenden Ansprüche, **dadurch gekennzeichnet, dass** die Füllstoffzusammensetzung (2) eine Acrylatdispersion enthält.

7. Verfahren nach mindestens einem der vorhergehenden Ansprüche, **dadurch gekennzeichnet, dass** die Füllstoffzusammensetzung (2) Pigmente, wie beispielsweise FeO, organische Pigmente und/oder Metalleffektpigmente, wie beispielsweise Perlmutt, enthält.

8. Verfahren nach mindestens einem der vorhergehenden Ansprüche, **dadurch gekennzeichnet, dass** die Füllstoffzusammensetzung (2) Additive, wie beispielsweise Kieselsäure, enthält.

9. Verfahren nach mindestens einem der vorhergehenden Ansprüche, **dadurch gekennzeichnet, dass** 3 - 15 g / qm Füllstoffzusammensetzung (2) auf das Papiergerüst (1) aufgetragen wird.

10. Verfahren nach mindestens einem der vorhergehenden Ansprüche, **dadurch gekennzeichnet, dass** die Füllstoffzusammensetzung (2) mindestens auf die Oberseite, vorzugsweise auch auf die Unterseite des Papiergerüsts (1) aufgetragen wird.

## Claims

1. Method for producing decorative paper from unprinted paper, **characterized in that**
- a paper scaffold (1) with only a small fraction of filler is used as unprinted paper,
- an unprinted decorative paper is produced by applying a filler composition (2) to the paper scaffold (1), where
- the amount of filler in the paper scaffold (1) before the filler composition (2) is applied is not more than 50 weight per cent of the amount of filler which is to be present in the decorative paper being produced.

2. Method according to Claim 1, **characterized in that** a printed decorative paper is produced by printing the unprinted decorative paper.

3. Method according to at least one of the preceding claims, **characterized in that** the paper scaffold (1) comprises fibrous materials, sizing and/or impregnating materials and/or auxiliaries.

4. Method according to at least one of the preceding claims, **characterized in that** the filler composition (2) comprises at least one filler, such as, for example, kaolin, stearin, TiO₂, talc, gypsum, barium sulphate, chalk and/or titanium white.

5. Method according to at least one of the preceding claims, **characterized in that** the filler composition (2) comprises an anionic, polycarbonate-containing aliphatic polyurethane dispersion.

6. Method according to at least one of the preceding claims, **characterized in that** the filler composition (2) comprises an acrylate dispersion.

7. Method according to at least one of the preceding claims, **characterized in that** the filler composition (2) comprises pigments, such as, for example, FeO, organic pigments and/or metallic effect pigments, such as, for example, mother-of-pearl.

8. Method according to at least one of the preceding claims, **characterized in that** the filler composition (2) comprises additives, such as, for example, silica.

9. Method according to at least one of the preceding claims, **characterized in that** 3-15 g/sq m filler composition (2) is applied to the paper scaffold (1).

10. Method according to at least one of the preceding claims, **characterized in that** the filler composition (2) is applied at least to the top face, preferably also to the bottom face, of the paper scaffold (1).

## Revendications

1. Procédé de fabrication de papier décoratif à partir de papier non-imprimé, **caractérisé en ce que**
- on utilise en tant que papier non-imprimé un support papier (1) n'ayant qu'une faible proportion de charge,
- pour fabriquer un papier décoratif non-imprimé, on applique une composition de charge (2) sur le support papier (1),
- la quantité de charge dans le support papier (1) étant, avant application de la composition de charge (2), au maximum de 50 pourcents en poids par rapport à la quantité de charge que doit contenir le papier décoratif à fabriquer.

2. Procédé selon la revendication 1, **caractérisé en ce que**, pour fabriquer un papier décoratif imprimé, on imprime le papier décoratif non-imprimé.

3. Procédé selon au moins l'une des revendications précédentes, **caractérisé en ce que** le support papier (1) contient des matières fibreuses, des agents d'encollage ou d'imprégnation, et/ou des adjuvants.

4. Procédé selon au moins l'une des revendications précédentes, **caractérisé en ce que** la composition de charge (2) contient au moins une charge telle que par exemple le kaolin, la stéarine, TiO₂, le talc, le gypse, le sulfate de baryum, la craie et/ou le blanc de titane.

5. Procédé selon au moins l'une des revendications précédentes, **caractérisé en ce que** la composition de charge (2) contient une dispersion de polyuréthanne anionique, aliphatique, contenant un polycarbonate.

6. Procédé selon au moins l'une des revendications précédentes, **caractérisé en ce que** la composition de charge (2) contient une dispersion d'acrylates.

7. Procédé selon au moins l'une des revendications précédentes, **caractérisé en ce que** la composition de charge (2) contient des pigments, tels que par exemple FeO, des pigments organiques et/ou des pigments à effets métallisés, tels que par exemple de la nacre.

8. Procédé selon au moins l'une des revendications précédentes, **caractérisé en ce que** la composition de charge (2) contient des additifs, tels que par exemple de la silice.

9. Procédé selon au moins l'une des revendications précédentes, **caractérisé en ce qu'**on applique sur le support papier (1) 3 à 15 g/m² de la composition de charge (2).

10. Procédé selon au moins l'une des revendications précédentes, **caractérisé en ce que** la composition de charge (2) est appliquée au moins sur le côté supérieur, de préférence aussi sur le côté inférieur du support papier (1).
